# EUROPÄISCHE PATENTSCHRIFT

(11) **EP 0 917 922 B1**
(45) Veröffentlichungstag und Bekanntmachung des Hinweises auf die Patenterteilung: **25.06.2003**
(21) Anmeldenummer: 98121264.0
(22) Anmeldetag: 07.11.1998
(51) Int. Cl.: B22D 11/12

(54) **Verfahren und Anlage zum Stranggiessen von Brammen**
Process and plant for continuous casting slabs
Procédé et installation de coulée en continu de brames

(30) Priorität: 21.11.1997 DE 19751709; 22.07.1998 DE 19832923; 28.10.1998 DE 19849603
(43) Veröffentlichungstag der Anmeldung: 26.05.1999
(73) Patentinhaber: SMS Demag AG, 40237 Düsseldorf (DE)
(72) Erfinder: Pleschiutschnigg, Fritz-Peter Prof. Dr.-Ing., 47269 Duisburg (DE); Schwellenbach, Joachim, 40215 Düsseldorf (DE)
(74) Vertreter: Valentin, Ekkehard, Dipl.-Ing.

(56) Entgegenhaltungen:
- EP-A- 0 041 498
- EP-A- 0 350 431
- EP-A- 0 535 368
- WO-A-95/20445
- WO-A-98/20998
- DE-A- 2 504 558
- PATENT ABSTRACTS OF JAPAN vol. 007, no. 068 (M-201), 19. März 1983 & JP 57 209759 A (SHIN NIPPON SEITETSU KK), 23. Dezember 1982

## Beschreibung

Die Erfindung betrifft ein Verfahren zum Stranggießen von Stahlbrammen mit einer Durchlaufkokille, wobei der teilerstarrte, aus einer Strangschale und einem teilweise flüssigen Kern bestehende Strang nach Austritt aus einer Kokille während der weiteren Erstarrung zwischen Rollen jeweils einer Innenseite und Rollen einer Außenseite der Strangführung geführt und dabei die Strangschale im Bereich zwischen jeweils zwei in Gießrichtung beabstandeten Rollen der Innenseite bzw. der Außenseite Deformationen in Form einer Ausbuchtung mit einer Querschnittsvergrößerung ausbildet. Weiterhin betrifft die Erfindung eine zur Durchführung des Verfahrens geeignete Stranggießanlage.

Eine zur sicheren Führung des Gießstranges geeignete Strangführung umfasst in der Regel eine größere Anzahl einzelner, jedoch als Führung eng zusammenwirkender Strangführungssegmente mit in einem losseitigen und einem festseitigen Rahmen angeordneten Führungs- und/oder Treibrollen, die miteinander einen sogenannten Rollenteppich bilden. Die Rollen können durchgehend, aber auch bei vergleichsweise großen Strangbreiten zwischengelagert sein.

Die Rollen der Fest- und Losseite weisen im Abstand vom Gießspiegel in der Kokille abschnittsweise unterschiedliche Durchmesser auf, gegenüberliegende Rollenpaare besitzen dabei gleiche Durchmesser.

Bei gebogener Strangführung zwischen vertikalen und horizontalen Abschnitten liegen die Segmente im Radiusstrahl, ausgehend vom vertikalen Verlauf unter der Kokille bis hin zum horizontalen Auslauf.

Aus der EP 0 350 431 A2 ist ein Stranggießverfahren für Brammen mit einer Durchlaufkokille bekannt. Der im Querschnitt teilweise erstarrte Strang ist zwischen Rollenpaaren geführt und wird mittels angetriebenen Rollen abgezogen. Die einzelnen Rollen von Rollenpaaren sind hydraulisch gegenüber dem Strang verformend wirkbar anzustellen.

Aus der EP 0 535 368 A1 ist ein Verfahren und eine Anlage zur Herstellung von Stahlband bekannt. Bei dem Verfahren wird ein stranggegossenes Stahlband, das aus einer erstarrten Strangschale und einem Flüssigkern besteht, in einer Rollverformung dickenverringert und anschließend gewalzt.

Die EP 0 041 498 A2 beschreibt eine Bogenstranggießanlage.
Bei dieser ist unterhalb der Kokille eine Strangführung angeordnet, die zwei gegenüber liegende Rollenbahnen aufweist, deren Rollen an Gerüstteilen montiert sind, wobei der Abstand einander gegenüberliegender Gerüstteile und damit der Abstand der Rollenbahnen entsprechend einem einzustellenden Stangquerschnitt veränderbar ist.

Um das Umrüsten zwecks Verstellung des Abstandes der einander gegenüber liegenden Rollenbahnen einfach zu gestalten und dabei zu ermöglichen, den Abstand der Endrollen benachbarter Gerüstteile etwa gleich groß zu halten, sind die Rollen mindestens einer der Rollenbahnen am Gerüstteil in Längsrichtung dieser Rollenbahn versetzbar angeordnet und am Gerüstteil in unterschiedlichen Längen fixierbar.

Zur Vermeidung ungewünschter Dickenabweichungen und Verbesserung des Gefüges sowie zur Vereinfachung der Rollverformungseinheit wird ein Stahlbandstrang von 40 - 80 mm Dicke gegossen, bis auf 15 - 40 mm Dicke und 2 - 15 mm Restflüssigkeit in maximal drei Stufen rollverformt und bis zur Durcherstarrung geführt.

Bei der Rollverformung eines teilerstarrten Stahlstranges hat sich herausgestellt, dass diese zu Strangdeformationen durch Entstehung von Ausbauchungen der Strangschale zwischen jeweils zwei Rollenberührungslinien führen kann. Dabei ergeben sich abwechselnd Zonen größeren Querschnitts und Zonen geringeren Querschnitts, die zu einem Pulsieren der Restschmelze im Stranginneren führen.

Diese Ausbauchungen können zu kritischen Schalendeformationen besonders an der Phasengrenze flüssig/fest und damit zur Innenrissbildung infolge pulsierender Restschmelzenbewegungen als Folge periodischer Ausbauchungen der Strangschale sowie unter dem Einfluss des ferrostatischen Druckes der flüssigen Stahlsäule, die bis in den Gießspiegel in der Kokille reicht, führen.

Die maximale Ausbauchung (Wₘₐₓ) der Strangschale mit flüssigem Kern zwischen zwei benachbarten Rollen in Gießrichtung wird im Wesentlichen durch folgende Faktoren wie
■ Temperatur, T [K]
■ metallurgische Höhe, h [m]
■ Rollenabstand, L [m]
■ Gießgeschwindigkeit, V [m/min]
■ Strangschalendicke, S [mm]
   in erster Näherung nach der Gleichung${\text{W}}_{\text{max}} {\text{= 7,86 * 10}}^{\text{-12}} {\text{exp. (0,0046 * T) h}}^{\text{2,25}} {\text{* L}}^{\text{6,1}} {\text{* V}}^{\text{-0,57}} {\text{* S}}^{\text{-5,26}}$
bestimmt.

Betrachtet man bei der Ausbauchung der Strangschale von Rollenpaar zu Rollenpaar die zu verdrängende Flüssigkeit (vorwiegend ein Zwei-Phasen-Gemisch aus Kristallen und Schmelze), so ist zu erkennen, dass das zu verdrängende Volumen einen Drucktensor aufbaut, der vom ferrostatischen Druck, der Gießgeschwindigkeit. vom Volumen und vom Weg abhängt.

Bei einer Stranggießanlage besteht das Volumen zwischen zwei Rollenpaaren der Rollenführungen aus zwei halben Volumina, die der Fest- und Losseite eines jeden Segmentes zuzuordnen sind. Bei der Verdrängung dieses Schmelzvolumens übt es einen hohen Druck auf die Strangschale mit ihrer Verengung aus und fördert die Entstehung von Ausbauchungen, während sich das System Strang/Strangausbauchung negativ multipliziert überlagert und zu unkontrollierten Bewegungen der Schmelze im Gießspiegel führt.

Ausgehend vom vorgenannten Stand der Technik liegt der Erfindung die Aufgabe zugrunde, ein Verfahren zum Stranggießen von Stahlbrammen der im Oberbegriff von Anspruch 1 genannten Art sowie eine zu dessen Ausführung ausgebildete Stranggießanlage anzugeben, mit welchen es gelingt, die vorgenannten Nachteile und Schwierigkeiten zu überwinden und insbesondere die Entstehung schädlicher, periodischer Ausbeulungen der Strangschale bei der Rollverformung zu unterdrücken bzw. zu kompensieren.

Die Lösung der Aufgabe wird erfindungsgemäß mit einem Verfahren bzw. mit einer Stranggießanlage der in den Patentansprüche 1 und 4 genannten Art mit den darin angegebenen kennzeichnenden Merkmalen und mit weiteren Ausgestaltungen gemäß den Unteransprüchen erreicht.

Mit der Maßnahme der Erfindung, wonach die gesamte Rollenbahn der Strangführung entweder auf der Innenseite oder auf der Außenseite in Längsrichtung, und damit in Gießrichtung verschoben wird, wird erreicht, dass zur Kompensation der Querschnittvergrößerung eines von Ausbeulung betroffenen Strangbereiches auf den diesem gegenüber liegenden Strangbereich von außen ein zur Ausbildung einer querschnittsverkleinernden Einbuchtung genügender Gegendruck aufgebracht wird. Mit dieser vergleichsweise überraschend unkomplizierten Maßnahme gelingt es, die Wirkung einer Ausbauchung wenigstens größtenteils zu kompensieren und damit das schädliche Pulsieren der Restschmelze im Gießstrang signifikant zu unterdrücken.

Eine Ausgestaltung des Verfahrens sieht vor, dass die Rollen jeweils einer Seite relativ zur Position der anderen Seite in Gießrichtung maximal um den halben Rollenabstand zueinander versetzt werden.

Bei einer Stranggießanlage zur Herstellung von Stahlbrammen, bei welcher der teilweise erstarrte Strang, enthaltend eine Strangschale mit einem Kern aus Schmelze, nach Austritt aus der Kokille während weiterer Erstarrung von Strangführungssegmenten zwischen jeweils in Gießrichtung beabstandeten Rollen einer Innenseite bzw. einer Außenseite geführt ist, und dabei die Strangschale Deformationen in Form von Ausbuchtungen zwischen jeweils zwei in Gießrichtung beabstandeten Rollen einer Seite bzw. Rollen der anderen Seite ausbildet, sind die rollentragende Losseite und Festseite dieses Strangführungssegmentes unter ge genseitigen Verzahnung um wenigstens einen Teilbetrag eines Rollenabstandes zueinander versetzt angeordnet.

Durch diese Maßnahme gelingt es bei einer Stranggießanlage mit einer überraschend unkomplizierten Konstruktion sowie praktisch ohne zusätzliche Kosten, die schädlichen Ausbauchungen weitestgehend zu unterdrücken, indem die Rollen eines jeden Strangführungssegmentes um wenigstens einen Teilbetrag dieses Rollenabstandes zueinander versetzt angeordnet sind
Dies wird beispielsweise dadurch erreicht, dass bei zwischengelagerten Rollen die Lager der Innenseite bzw. der Außenseite bevorzugt mittelpunktgespiegelt zueinander stehen.

Eine weitere Ausgestaltung der Stranggießanlage sieht dabei vor, dass die Kokille bei ebenflächiger Ausführung ihres Auslaufs auf einer Seite, beispielsweise gegenüber der Strangführungs-Festseite, mit n + 1 Fußrollen der Losseite unter Ausbildung einer Verzahnung mit dem ersten Strangführungssegment ausgebildet ist.

Dabei können in Fortbildung der Erfindung bei einer Bogenstranggießanlage die sich verzahnenden Segmente jeweils mit einem Einzel-Rollen-Cluster versehen sein.

Und schließlich kann von der Maßnahme Gebrauch gemacht sein, dass der Rollendurchmesser der ersten Rolle unmittelbar unter der Kokille bis zu den Rollen am Ende der Strangführung zunimmt, beispielsweise von 100 mm Durchmesser auf max. 300 mm Durchmesser.

Einzelheiten, Merkmale und Vorteile der Erfindung ergeben sich aus der nachstehenden Erläuterung einiger in den Zeichnungen schematisch dargestellten Ausführungsbeispiele. Es zeigen:
- Fig. 1a: im Querschnitt eine Strangführung nach dem Stand der Technik;
- Fig. 1b: im Querschnitt eine Strangführung nach der Erfindung;
- Fig. 2a: im Querschnitt und in vergrößerter Darstellung einen Teil der herkömmlichen Strangführung nach Fig. 1a;
- Fig. 2b: im Querschnitt und in vergrößerter Darstellung einen Teil der erfindungsgemäßen Strangführung nach Fig. 1b;
- Fig. 3: in Draufsicht zwischengelagerte Rollen relativ zur Position einer Querschnittsdarstellung eines von diesen geführten Gießstranges;
- Fig. 4: in Ansicht eine verzahnte Senkrecht-Rollenführung mit geschnittenem Gießstrang;
- Fig. 5: in Ansicht eine verzahnte Senkrecht-Abbiegestrecke einer Horizontal-Stranggießanlage.

Die in Fig. 1a dargestellte Strangführung nach dem Stand der Technik weist eine Kokille 20 mit Kokillenauslauf 22 auf. Darunter ist der in Erstarrung befindliche Gießstrang 21 erkennbar, dessen Strangschale 1 mit zunehmender Erstarrung an Dicke zunimmt, wogegen die darin eingeschlossene Restschmelze 2 an relativem Volumen abnimmt, bis sie zuletzt völlig erstarrt ist. Im Erstarrungbereich ist der Strang 21 zwischen Rollen 4, 4' der Festseite und Rollen 3, 3' der Losseite von Führungssegmenten geführt. Kokille 20 und Strangführung gehören zu einer nicht näher dargestellten Stranggießanlage vorzugsweise zum Gießen von Brammen aus Stahl mit einer Durchlaufkokille mit Formaten zwischen 40 - 250 mm Dicke, Breiten zwischen 500 bis 3.500 mm und Gießgeschwindigkeiten zwischen 1 bis 10 m/min.

In Gießrichtung gesehen sind zwischen jeweils zwei Rollen 3, 3' die vorbeschriebenen schädlichen Ausbauchungen 10 erkennbar, in deren Bereich Volumenvergrößerungen des Restschmelzeinhalts stattfinden, die beim Transport des Stranges 21 periodisch mit Volumeneinschnürungen zwischen jedem Rollenpaar abwechseln und zu äußerst nachteiligen "Pumpbewegungen" der Schmelze führen.

Eine erfindungsgemäße Strangführungsausbildung zeigt Fig. 1b. Bei dieser ist zur Kompensation der Querschnittsvergrößerungen der betroffenen Strangbereiche jeweils von außen ein zur Ausbildung einer querschnittsverkleinernden Einbuchtung 11 genügender Gegendruck aufgebracht. Hierfür sind die Rollen in Gießrichtung um wenigstens einen Teilbetrag ihres Rollenabstandes, und bevorzugt um den halben Rollenabstand, zueinander versetzt angeordnet.

Die dadurch mit großem Vorteil erzielbare Kompensationswirkung bei der Verringerung der schädlichen Volumenvergrößerungen zwischen jeweils zwei beabstandeten Führungsrollen 3, 3' bzw. 4, 4' ist aus Fig. 1b deutlich erkennbar. Im Resultat ist infolge der Erfindung die Ausbauchung 10 und damit die Volumenvergrößerung des flüssigen Inhalts höchstens halb so groß wie bei der Fig. 1a.

Die Figuren 2a und 2b machen im einzelnen deutlich, daß bei entsprechender Anordnung von Gießstrang 21 und Rollen 3, 3' bzw. 4, 4' die zu verdrängende Restschmelze 2 bei unveränderter Schale 1 im Falle der Strangführungsanlage nach dem Stand der Technik (Fig. 2a) im Vergleich zur erfindungsgemäßen Ausbildung (Fig. 2b) die Ausbauchungen 10 infolge der entgegengerichteten Einbuchtungen 11 maximal noch die Hälfte der entsprechenden Werte relativ zur Figur 2a ausmachen. Dabei sind zur Verdeutlichung in der Figur 2a die Stellen vergrößerten Volumens mit 15 bezeichnet, wogegen die Einbuchtungen jeweils mit 11 bezeichnet sind.

Figur 3 zeigt die Anordnung von zwischengelagerten Rollen 3, 4, wobei deren Lager 8, 9 der Los- und Festseite 6, 7 bevorzugt mittelpunktgespiegelt zueinander stehen. Dabei sind gegenüberliegende Rollen 3, 4 auch bei zueinander versetzten Rollen, z. B. mit um 50 % des Rollenabstandes angeordnetem Versatz, nicht flächensymmetrisch, sondern punktsymmetrisch zueinander angeordnet, wobei diese Anordnung zu einer zeitlich und örtlich minimierten Ausbauchung und Schmelzvolumenbewegung führt.

Fig. 4 zeigt eine Anordnung von Rollensegmenten 5, 5' einer Senkrecht-Führungsstrecke für einen Gießstrang 21 unterhalb einer Kokille 20. Die Segmente 5, 5' sind infolge ihres gegenseitigen Rollenversatzes mit Verzahnungen 14 aneinander angereiht. Dabei ist jeweils eine Hälfte 22 bzw. 22' des Kokillenauslaufs der Kokille 20 relativ zur anderen Hälfte unter Verzahnung 14, 14' mit dem anschließenden Strangführungssegment 5' um einen halben Rollenabstand verkürzt bzw. verlängert ausgebildet. Desgleichen sind auch die rollentragende Losseite 6 eines jeden Strangführungssegmentes 5 bzw. 5' unter gegenseitiger Verzahnung 14 bzw. 14' um wenigstens einen Teilbetrag eines Rollenabstandes versetzt. Auch kann eine "Grid"-Platte, die normal an den Ausgang der Kokille anschließt, die Verzahnung mit dem ersten Rollensegment sicherstellen. Die Figur 4 zeigt deutlich die in ihrer Mächtigkeit zunehmende Strangschale 1 bei in senkrechter Richtung abnehmendem Inhalt von Schmelze 2.

Für die Figur 1b ist noch nachzutragen, daß die Kokille 20 bei ebenflächiger Ausgestaltung ihres Auslaufs 22 auf einer Seite, bspw. gegenüber der Strangführungs-Festseite 7 mit n + 1 Fußrollen 12 gegenüber Fußrollen 13 der Losseite 6 unter Herstellung einer Verzahnung 14 mit dem ersten Strangführungssegment 5' ausgebildet ist, wie dies aus der Fig. 1b ersichtlich ist.

Figur 5 zeigt eine Senkrecht/Waagerecht-Abbiegeanlage der Strangführung mit den einander verzahnt zugeordneten Segmenten 5, 5'. Diese sind im Bereich der Bogenführung gemäß den ersichtlichen Radiusstrahlen aneinandergereiht. Das erste, an die Kokille 20 anschließende Segment 5' ist dabei mit versetzter Anschlußlänge - festseitig verkürzt an das verlängerte Auslaufteil 22 der Kokille 20 und losseitig verlängert an das verkürzte Auslaufteil 22' der Kokille 20 verzahnt angeschlossen. Im Bogenteil sind Ein-Rollen-Cluster auf der Festseite jeweils am Ausgang des Segmentes angeordnet, die einen schnellen Wechsel der Rollensegmente zulassen.

### Bezugszeichenliste

- 1: Strangschale
- 2: Kern
- 3: Rolle
- 4: Gegenrolle
- 5: Strangführungssegment
- 6: Losseite
- 7: Festseite
- 8: Lager
- 9: Lager
- 10: Ausbuchtung
- 11: Einbuchtung
- 12: Fußrolle
- 13: Fußrolle
- 14: Verzahnung
- 15: Stellen mit größerem Volumen

- 20: Kokille
- 21: Strang
- 22: Kokillenauslauf

## Patentansprüche

1. Verfahren zum Stranggießen von Stahlbrammen mit einer Durchlaufkokille (20), wobei der teilerstarrte, aus einer Strangschale (1) und einem teilweise flüssigen Kern (2) bestehende Strang (21) nach Austritt aus der Kokille (20) während der weiteren Erstarrung zwischen Rollen (3, 3') jeweils einer Innenseite (6) und Rollen (4, 4') einer Außenseite (7) der Strangführung geführt und dabei die Strangschale (1) im Bereich zwischen jeweils zwei in Gießrichtung beabstandeten Rollen der Innenseite (6) bzw. der Außenseite (7) Deformationen in Form einer Ausbuchtung (10) mit einer Querschnittsvergrößerung ausbildet,
**dadurch gekennzeichnet,**
**dass** die gesamte Rollenbahn der Strangführung entweder auf der Innenseite (6) oder auf der Außenseite (7) in Längsrichtung und damit in Gießrichtung verschoben wird.

2. Verfahren nach Anspruch 1,
**dadurch gekennzeichnet,**
**dass** Rollen jeweils einer Seite relativ zur Position von Rollen der anderen Seite in Gießrichtung maximal um den halben Rollenabstand zueinander versetzt werden.

3. Verfahren nach Anspruch 1 oder 2,
**dadurch gekennzeichnet,**
**dass** zur Kompensation der Querschnittsvergrößerungen betroffener Querschnittsbereiche jeweils von außen ein zur Ausbildung einer querschnittsverkleinernden Einbuchtung (11) genügender Gegendruck aufgebracht wird.

4. Stranggießanlage zur Herstellung von Stahlbrammen, bei welcher der teilweise erstarrte Strang, enthaltend eine Strangschale (1) mit einem Kern aus Schmelze, nach Austritt aus der Kokille (20) während weiterer Erstarrung von Strangführungssegmenten (5) zwischen jeweils in Gießrichtung beabstandeten Rollen einer Innenseite (6) bzw. einer Außenseite (7) geführt ist und dabei die Strangschale (1) Deformationen in Form von Ausbuchtungen (10) zwischen jeweils zwei in Gießrichtung beabstandeten Rollen (3, 3') einer Seite (6) bzw. Rollen (4, 4') der anderen Seite (7) ausbildet, insbesondere zur Durchführung des Verfahrens nach der Erfindung,
**dadurch gekennzeichnet,**
**dass** die rollentragende Losseite (6) und Festseite (7) jedes Strangführungssegmentes (5) unter gegenseitiger Verzahnung (14, 14') um wenigstens einen Teilbetrag eines Rollenabstandes zueinander versetzt angeordnet sind.

5. Stranggießanlage nach Anspruch 4,
**dadurch gekennzeichnet,**
**dass** eine Hälfte des Kokillenauslaufs (22) relativ zur anderen Hälfte unter Verzahnung (14, 14') mit dem anschließenden Strangführungssegment (5') um einen halben Rollenabstand verkürzt bzw. verlängert ausgebildet ist.

6. Stranggießanlage nach Anspruch 4 oder 5,
**dadurch gekennzeichnet,**
**dass** bei zwischengelagerten Rollen (3, 4) die Lager (8, 9) der Innenseite (6) bzw. der Außenseite (7) bevorzugt mittelpunktgespiegelt zueinander stehen.

7. Stranggießanlage nach einem oder mehreren der Ansprüche 4 bis 6,
**dadurch gekennzeichnet,**
**dass** die Kokille (20) bei ebenflächiger Ausführung ihres Auslaufs (22) auf einer Seite bspw. gegenüber der Strangführungs-Festseite (7), mit n + 1 Fußrollen (12) der Losseite (6) unter Ausbildung einer Verzahnung (14) mit dem ersten Strangführungssegment (5') ausgebildet ist.

8. Stranggießanlage nach einem oder mehreren der Ansprüche 4 bis 7,
**dadurch gekennzeichnet,**
**dass** bei einer Bogenstranggießanlage die sich verzahnenden Segmente (5, 5') mit einem Einzel-Rollen-Cluster versehen sind.

9. Stranggießanlage nach einem oder mehreren der Ansprüche 4 bis 8,
**dadurch gekennzeichnet,**
**dass** der Rollendurchmesser der ersten Rolle (3, 4) unmittelbar unter der Kokille (20) bis zu den Rollen (3, 4) am Ende der Strangführung (5) zunimmt, bspw. von 100 mm Durchmesser auf max. 300 mm Durchmesser.

## Claims

1. Method for continuous casting steel slabs with an open-ended mould (20), wherein the partly hardened strip (21) consisting of a strip skin (1) and a partly liquid core (2) is after exit from the mould (20) guided, during the further hardening, between rollers (3, 3') respectively of an inner side (6) and rollers (4, 4') of an outer side (7) of the strip guidance and in that case the strip skin (1) forms, in the region between in each instance two rollers, which are spaced apart in casting direction, of the inner side (6) or the outer side (7), deformations in the form of a bulge (10) with a cross-sectional enlargement, **characterised in that** the entire roller path of the strip guidance is displaced in longitudinal direction, and thus in casting direction, either on the inner side (6) or on the outer side (7).

2. Method according to claim 1, **characterised in that** rollers in each case of one side are offset with respect to one another relative to the position of rollers of the other side in casting direction by at most half the roller spacing.

3. Method according to claim 1 or 2, **characterised in that** in order to provide compensation for the cross-sectional regions concerned in the cross-sectional enlargements a counter-pressure sufficient for formation of a cross-sectionally reducing depression (11) is applied in each instance from the outside.

4. Continuous casting plant for producing steel slabs, in which the partly hardened strip, containing a strip skin (1) with a core of molten material, after exit from the mould (20) is guided, during further hardening, by strip guide segments (5) between respective rollers, which are spaced apart in casting direction, of an inner side (6) or an outer side (7) and in that case the strip skin (1) forms deformations in the form of bulges (10) between in each instance two rollers (3, 3'), which are spaced apart in casting direction, of one side (6) or rollers (4, 4') of the other side (7), in particular for carrying out the method according to the invention, **characterised in that** the roller-supporting movable side (6) and fixed side (7) of each strip guidance segment (5) are arranged to be offset relative to one another, with mutual indenting (14, 14'), by at least a part of a roller spacing.

5. Continuous casting plant according to claim 4, **characterised in that** one half of the mould outlet (22) is constructed to be shortened or lengthened relative to the other half, with indenting (14, 14') with the adjoining strip guide segment (5'), by half a roller spacing.

6. Continuous casting plant according to claim 4 or 5, **characterised in that** in the case of interpositioned rollers (3, 4) the bearings (8, 9) of the inner side (6) or the outer side (7) are preferably disposed in mirror relationship at the centre point.

7. Continuous casting plant according to one or more of claims 4 to 6, **characterised in that** the mould (20) in case of planar execution of its outlet (22) is constructed at one side, for example opposite the strip guidance fixed side (7), with n + 1 foot rollers (12) of the movable side (6) with formation of an indenting (14) with the first strip guidance segment (5').

8. Continuous casting plant according to one or more of claims 4 to 7, **characterised in that** in the case of a curved continuous casting plant the mutually indenting segments (5, 5') are provided with a single roller cluster.

9. Continuous casting plant according to one or more of claims 4 to 8, **characterised in that** the roller diameter of the first roller (3, 4) increases below the mould (20) up to the rollers (3, 4) at the end of the strip guidance (5) from, for example, 100 mm diameter to at most 300 mm diameter.

## Revendications

1. Procédé de coulée continue de brames en acier comportant une lingotière continue (20), la ligne (21) en partie solidifiée consistant en une croûte solidifiée (1) et en un noyau partiellement liquide (2) étant guidée, après la sortie de la lingotière (20), pendant la poursuite de la solidification, entre des rouleaux (3, 3') d'un côté inteme(6) et des rouleaux (4, 4') de respectivement un côté exteme (7) du guide de ligne et la croûte solidifiée (1) formant alors, dans la zone située entre respectivement deux rouleaux écartés dans le sens de coulée du côté inteme (6) ou du côté exteme (7), des déformations sous forme d'un gonflement (10) avec une augmentation de section transversale,
**caractérisé en ce que**
l'ensemble du chemin de roulement du guide de ligne est déplacé soit sur le côté inteme (6), soit sur le côté externe (7), dans le sens longitudinal et donc dans le sens de coulée.

2. Procédé selon la revendication 1,
**caractérisé en ce que**
les rouleaux d'un côté respectif sont décalés les uns par rapport aux autres relativement à la position des rouleaux de l'autre côté dans le sens de coulée au maximum d'un demi-intervalle entre les rouleaux.

3. Procédé selon la revendication 1 ou 2,
**caractérisé en ce que**
pour la compensation des augmentations de section transversale des zones de section transversale concemées, une contre-pression suffisante pour la formation d'un renfoncement (11) réduisant la section transversale est respectivement appliquée de l'extérieur.

4. Installation de coulée continue pour la fabrication de brames d'acier, dans laquelle la ligne partiellement solidifiée, comportant une croûte solidifiée (1) avec un noyau en coulée, est guidée, après la sortie de la lingotière (20), pendant la poursuite de la solidification des segments du guide de ligne (5), entre des rouleaux respectivement écartés dans le sens de coulée d'un côté interne (6) ou d'un côté externe (7) et la croûte solidifiée (1) constituant des déformations sous forme de gonflements (10) entre respectivement deux rouleaux (3, 3') écartés dans le sens de coulée d'un côté (6) ou les rouleaux (4, 4') de l'autre côté (7), notamment pour réaliser le procédé de l'invention,
**caractérisée en ce que**
le côté mobile (6) supportant les rouleaux (6) et le côté fixe (7) de chaque segment de guide de ligne (5) sont disposés décalés l'un par rapport à l'autre d'une distance équivalant à au moins une fraction d'un intervalle entre les rouleaux sous l'engrenage réciproque (14, 14').

5. Installation de coulée continue selon la revendication 4,
**caractérisée en ce que**
une moitié de la sortie de la coquille (22) avec le segment de guide de ligne contigu (5') est conçue raccourcie ou allongée de la valeur d'un demi-intervalle entre les rouleaux relativement à l'autre moitié sous l'engrenage (14, 14').

6. Installation de coulée continue selon la revendication 4 ou 5,
**caractérisée en ce que**
lorsque des rouleaux sont intercalés (3, 4), les paliers (8, 9) du côté inteme (6) ou du côté externe (7) sont de préférence mutuellement symétriques en miroir par rapport à un point central.

7. Installation de coulée continue selon une des revendications 4 à 6,
**caractérisée en ce que**
la lingotière (20) est configurée, avec une configuration plane en surface de sa sortie (22) sur un côté, par exemple en face du côté fixe du guide de ligne (7), avec n+1 rouleaux de base (12) du côté mobile (6) en formant un engrenage (14) avec le premier segment de guide de ligne (5').

8. Installation de coulée continue selon une des revendications 4 à 7,
**caractérisée en ce que**
dans une installation à coulée continue courbe, les segments s'engrenant (5, 5') sont munis d'un jeu de rouleaux isolés.

9. Installation de coulée continue selon une des revendications 4 à 8,
**caractérisée en ce que**
le diamètre du premier rouleau (3, 4) augmente juste sous la lingotière (20) jusqu'aux rouleaux (3, 4) à l'extrémité du guide de ligne (5), par exemple d'un diamètre de 100 mm jusqu'à un diamètre maximal de 300 mm.
